# EUROPÄISCHE PATENTSCHRIFT

(11) **EP 0 061 012 B1**
(45) Veröffentlichungstag und Bekanntmachung des Hinweises auf die Patenterteilung: **05.09.1984**
(21) Anmeldenummer: 82101428.9
(22) Anmeldetag: 25.02.1982
(51) Int. Cl.: C21C 1/02, C21C 7/064

(54) **Verfahren zur Herstellung eines Entschwefelungsmittels für Roheisen- und Stahlschmelzen**
Process for producing desulfurizing agents for pig iron and steel melts
Procédé pour la fabrication d'agents de désulfuration de fonte et d'acier fondus

(30) Priorität: 24.03.1981 DE 3111510
(43) Veröffentlichungstag der Anmeldung: 29.09.1982
(73) Patentinhaber: HOECHST AKTIENGESELLSCHAFT, 65926 Frankfurt am Main (DE); KRUPP STAHL AKTIENGESELLSCHAFT, 44713 Bochum (DE)
(72) Erfinder: Braun, Albert, D-5030 Hürth-Burbach (DE); Portz, Willi, Dr., D-5042 Erftstadt (DE); Strauss, Georg, Dr., D-5042 Erfstadt (DE); Delhey, Hans-Martin, Dipl.-Ing., D-4100 Duisburg 46 (DE)
(74) Vertreter: Hubbuch, Klaus

## Beschreibung

Die Erfindung betrifft ein Verfahren zu Herstellung eines Entschwefelungsmittels für Roheisen- und Stahlschmelzen auf der Basis eines Calciumoxid enthaltenden Calciumcarbides, wobei man in eine in üblicher Weise erzeugte Calciumcarbidschmelze, welche bereits einen Calciumoxidgehalt bis zu 45 Gew.-% aufweist, feinteiliges Calciumoxid einträgt, in einem Überschuß von 3 bis 15 Gew.-%, bezogen auf die im CaC₂-CaO-Kristallgemenge gewünschte Menge, dann die erhaltene Mischung unter Erstarren auf Temperaturen von 350 bis 450 °C abkühlt, bei diesen Temperaturen auf Korngrößen kleiner als 150 mm vorbricht, und den dabei zwangsläufig anfallenden Kornanteil kleiner als 4 mm vom verbleibenden Produkt abtrennt. Ein derartiges Verfahren ist bereits aus EP-A1-19087 bekannt.

Die DE-A1-2907069 beschreibt ein Mittel zur Entschwefelung von Metallschmelzen, insbesondere von Roheisen und Stahl, auf der Basis CaC_{z}/CaO, welches aus einem im Schmelzfluß hergestellten und anschließend zerkleinerten CaC₂/CaO-Kristallgemenge mit einem CaC₂-Anteil von 35 bis 65 Gew.-%, bezogen auf die CaC₂/CaO-Menge, besteht.

Weiterhin ist aus DE-B2-22 52 795 bekannt, Metallschmelzen mit technischem Carbid (ca. 80 Gew.-% CaC₂, Rest CaO) oder auch mit Mischungen von technischem Carbid mit Zusätzen an Kohlenstoff und gabaspaltenden Stoffen, z. B. Ca(OH)_{z}, zu entschwefeln. Der DE-B2-2 252 795 zufolge verursacht der in Form von «Schwarzstoffen», wie Steinkohle, Anthrazit, Braunkohle, Koks oder Petrolkoks zugesetzte Kohlenstoff in der Schmelze eine reduzierende Atmosphäre, die die entschwefelnde Wirkung der eingeblasenen Entschwefelungsmittel erheblich begünstigt. Die DE-B2-2 252 795 gibt auch an, daß die Zugabe von Calciumcarbonat zu den Entschwefelungsmitteln gasabspaltend wirkt und durch aufsteigende Gasblasen eine Gleichmäßige Verteilung des Entschwefelungsmittels in allen Teilen der Schmelze fördert und zugleich die Abscheidung der Entschwefelungsprodukte beschleunigt. Die gleichen Vorteile, bzw. in Anwesenheit von Carbonat noch größere Vorteile, erbringen wasserabspaltende Zusätze, z. B. Ca(OH)₂, zu den Entschwefelungsmitteln. Um einen guten Ausnutzungsgrad zu bekommen, hat man die bekannten Entschwefelungsmittel, insbesondere für den Einsatz nach dem Tauchlanzenverfahren, zunächst möglichst feinkörnig mahlen müssen. Danach entsprechen diese Gemische zwar den gestellten Anforderungen, sind jedoch sowohl bezüglich Herstellung als auch Einsatz teuer. Trotz der Feinmahlung mußten zur Erzielung des gewünschten Entschwefelungsgrades verhältnismäßig große Mengen der Entschwefelungsmittel zugesetzt werden.

Schließlich betrifft die ältere, nicht vorveröffentlichte EP-A1-31 552 ein Mittel zum Entschwefeln von Metallschmelzen, insbesondere von Stahl- und Roheisenschmelzen, auf der Basis von im Schmelzfluß gewonnenen CaC₂-CaO-Kristallgemengen, welches dadurch gekennzeichnet ist, daß im Kristallgemenge ein Teil des CaO zu Ca(OH) hydratisiert ist. Das Verfahren zur Herstellung dieses Mittels ist gemäß EP-A1-31 552 u. a. dadurch gekennzeichnet, daß man zur Herstellung des Endproduktes, das 20 bis 55 Gew.-% Calciumcarbid, mehr als 45 bis 80 Gew.-% Calciumoxid sowie an Calciumoxid chemisch gebundenes Wasser enthält, in eine vorliegende und in üblicher Weise erzeugte Calciumcarbidschmelze, welche bereits einen Calciumoxidgehalt bis 45 Gew.-% aufweist, feinteiliges Calciumoxid einträgt, in einem Überschuß von 3 bis 15 Gew.-%, bezogen auf die im Endprodukt gewünschte Menge, dann die erhaltene Mischung unter Erstarren auf Temperaturen von 350 bis 450 °C abkühlt, bei diesen Temperaturen auf Korngrößen kleiner als 150 mm vorbricht, den dabei zwangsläufig anfallenden Kornanteil kleiner als 4 mm vom verbleibenden Produkt abtrennt und letzteres in Gegenwart von Luft oder Stickstoff mit einem Feuchtigkeitsgehalt von 5 bis 20 g/m³ (bei 1,013 bar und 273,15 K) durch Brechen und Mahlen bei Temperaturen unterhalb 100 °C auf Korngrößen kleiner als 10 mm zerkleinert.

Aufgabe der vorliegenden Erfindung war es, ein wirtschaftliches Verfahren zur Herstellung eines Entschwefelungsmittels bereitzustellen, das einen verbesserten Ausnutzungsgrad bietet.

Es wird daher vorgeschlagen, daß die erfindungsgemäß herzustellenden Entschwefelungsmittel freien Kohlenstoff und Carbonat enthalten und im CaC₂7CaO-Kristallgemenge ein Teil des CaO zu Ca(OH)₂ hydratisiert ist. Hierbei geht man vorzugsweise von CaC₂-CaO-Kristallgemengen mit einem Anteil von 40 bis 80 Gew.-% CaO (entsprechend 20 bis 60 Gew.-% CaC₂), insbesondere 45 bis 80 Gew.-% CaO (entsprechend 20 bis 55 Gew.-% CaC₂) oder 40 bis 65 Gew.-% CaO) entsprechend 35 bis 60 Gew.-% CaC₂) aus. Das erfindungsgemäß herzustellende Entschwefelungsmittel ist bevorzugt dadurch gekennzeichnet, daß es 1 bis 6 Gew.-%, vorzugsweise 2,5 bis 3,5 Gew.-%, vo.'. an Calciumoxid chemisch gebundenem Wasser enthält. Die erfindungsgemäß herzustellenden Entschwefelungsmittel enthalten neben dem im Schmelzfluß gewonnenen CaC₂-CaO-Kristallgemenge bevorzgut 0,5 bis 8 Gew.-% freien Kohlenstoff (z. B. Koksgrus, Anthrazit, Graphit, Ruß) und 0,5 bis 20 Gew.-% Carbonate des Calciums, Magnesiums oder Natriums.

Beim Erstarren aus dem Schmelzfluß kristallisieren CaO und CaC₂ als Kristallgemenge, in dem die CaC₂- und CaO-Kristalle ineinander verwachsen vorliegen, und zwar bei dem angegebenen CaC₂/CaO-Mengeverhältnis mit einer im Bereich des Eutektikums liegenden bzw. zur Kalkseite verschobenen untereutektischen Zusammensetzung. Beim Zusatz von H₂0 reagiert ein Teil des CaO im Kristallgemenge nach der Gleichung ohne daß das mit den CaO-Kristallen verwachsene CaC₂ wesentlich vom H₂0 angegriffen wird.

Wenn ein solches Entschwefelungsmittel in eine Metallschmelze eingeblasen wird, so zerfallen die Mahlkörner, die aus CaO-CaC₂-Kristallverwachsungen bestehen, in denen ein Teil der CaO-Kristalle hydratisiert ist, bei den herrschenden Temperaturen oberhalb 800 °C nach folgender Reaktionsgleichung

Wegen der Gasentwicklung an den reaktiven Kristallgrenzflächen zerplatzt das Mahlkorn regelrecht unter Freisetzung von in statu nascendi hochreaktivem Kalk und unter Vergrößerung der im Korn verwachsenen CaO-CaC₂-Kristalloberflächen. Bei nahezu eutektischem Kristallaufbau ergibt sich eine ideal große Reaktionsfläche. Die freiwerdenden reduzierend wirkenden Gase bieten dabei ideale Voraussetzungen für eine Umsetzung des CaO mit dem in der Metallschmelze gelösten Schwefel.

Ein solches Entschwefelungsmittel eignet sich insbesondere hervorragend bei Entschwefelungsprozessen, bei denen die Zeit für den Umsatz des Entschwefelungsmittels mit dem Schwefel sehr kurz ist. Zu diesem Verfahren gehört das Tauchlanzenverfahren, bei dem durch Einblasen von Entschwefelungsmitteln in eine Metallschmelze unterhalb deren Oberfläche in der kurzen Zeit vom Austritt des Entschwefelungsmittels in die Schmelze bis zum Aufsteigen an die Badoberfläche die Umsetzung des Entschwefelungsmittels möglichst vollständig erfolgen sollte.

Das erfindungsgemäß herzustellende Entschwefelungsmittel zeigt sich den besten bekannten Gemischen auf Carbidbasis in der Entschwefelungswirkung überlegen. Wegen der interkristallinen Gasreaktion im Mahlkorn ist die Umsetzung von CaC₂ zu CaO und die dadurch bedingte Vergrößerung der Kristalloberflächen wirkungsvoller, die Gasentwicklung viel gleichmäßiger und weniger heftig als bei bekannten Entschwefelungsmitteln, z. B. gemäß DE-AS 2 252 795, denen gasabspaltende Zusätze wie Ca(OH)_{z} von vorne herein mechanisch untergemengt sind. Die Entschwefelung erfolgt deshalb insbesondere in der offenen Pfanne und der Torpedopfanne ruhiger und mit geringeren Metallauswürfen. Wegen der höheren Reaktivität des erfindungsgemäß herzustellenden Entschwefelungsmittels als Folge der Vergrößerung der Kristalloberflächen beim Zerplatzen des Mahlkorns in der Schmelze kann das Material grobkörniger eingesetzt werden, so daß teures Feinmahlen entfallen kann.

Die Verwendung des erfindungsemäß herzustellenden Entschwefelungsmittels ermöglicht wegen seiner homogenen Zusammensetzung eine größere Treffsicherheit auf den jeweils geforderten Endgehalt. Die Herstellungskosten für das erfindungsgemäß herzustellende Mittel liegen erheblich niedriger als für bekannte Mittel auf Carbidbasis.

Das Verfahren der Erfindung ist im einzelnen dadurch gekennzeichnet, daß man dem auf Korngrößen kleiner als 150 mm vorgebrochenen und vom Kornanteil kleiner als 4 mm befreiten Produkt freien Kohlenstoff und Carbonat zumischt und das Gemisch in Gegenwart von Luft oder Stickstoff mit einem Feuchtigkeitsgehalt von 5 bis 20 g/m³ (bei 1,013 bar und 273,15 K) durch Brechen und Mahlen bei Temperaturen unterhalb 100 °C, vorzugsweise von 10-50 °C, auf Korngrößen kleiner als 10 mm, vorzugsweise als 0,1 mm, zerkleinert.

Wahlweise und bevorzugt ist dieses Herstellungsverfahren dadurch gekennzeichnet, daß
a) die Zugabe des Calciumoxids, die sogenannte Magerung des Carbids, unter Ausnutzung des Wärmeinhaltes des Carbids in einem Tiegel durchgeführt wird,
b) man das Calciumoxid, welches in die Calciumcarbidschmelze eingetragen wird, auf Temperaturen bis zu 2 000 °C vorerhitzt und heiß in die Schmelze einbringt, wobei die Vorerhitzung um so höher gewählt wird, je höher der gewünschte Anteil an zusätzlich gelöstem Calciumoxid zwischen 40 und 80 Gew.-% liegen soll,
c) von einer Calciumcarbidschmelze ausgegangen wird, welche zwischen 20 und 45 Gew.-% Calciumoxid enthält,
d) man die nach dem Vorbrechen abgesiebten Anteile kleiner als 4 mm in den Prozeß zurückführt.

Wenn das Calciumoxid, welches in die Schmelze eingetragen wird, vorher auf Temperaturen bis zu 2000°C, vorzugsweise bis zu 1 100 °C, vorerhitzt und mit diesen Temperaturen heiß in die Schmelze eingebracht wird, so ist es möglich, den CaO-Gehalt im Carbid bis auf 80 Gew.-% zu erhöhen, wobei die Vorerhitzung um so höher gewählt wird, je höher der gewünschte Anteil an zusätzlich gelöstem Calciumoxid zwischen 40 und 80 Gew.-% liegen soll. Dadurch wird die Anwendung in kohlenstoffarmen Roheisen- und Stahlschmelzen ermöglicht und außerdem die Entschwefelungsausbeute, bezogen auf Calciumcarbid, erhöht.

Die nach dem Vorbrechen abgesiebten Anteile kleiner als 4 mm bestehen im wesentlichen aus CaO und können als feinteiliges Calciumoxid wieder in den Prozeß zurückgeführt werden, wo sie zusammen mit frischem CaO als Ausgangsprodukt dienen. Nicht vorhersehbar war für den Fachmann, daß durch das Absieben der nach dem Vorbrechen abfallenden Anteile kleiner als 4 mm aus dem Produkt die Anteile entfernt werden, welche keine oder nur eine geringe Entschwefelungswirkung besitzen, und so die Wirksamkeit des Endproduktes erheblich gesteigert wird.

Das erfindungsgemäß hergestellte Produkt läßt sich wesentlich besser mahlen als nach bekannten Verfahren erhaltene Produkte. Dies ist deshalb von besonderer Wichtigkeit, weil das Produkt in manchen Fällen mit einer Körnung kleiner als 0,1 mm eingesetzt werden muß.

Anhand der folgenden Beispiele wird die Erfindung näher erläutert :

### Beispiel 1

In bekannter Weise wird aus Kalk und Koks Calciumcarbid, z. B. elektrothermisch, hergestellt, wobei die Kalk-Koks-Mischung im Möller auf ein Gewichtsverhältnis von 100 : 40 eingestellt wird, was einem Carbid mit einem CaO-Gehalt von ca. 40 Gew.-% entspricht. In den Strahl des aus dem Ofen in einen Tiegel abgestochenen schmelzflüssigen Carbides wird CaO mit einer Körnung von 3 bis 8 mm und einem Ca(OH)₂- und CaC0₃₋Gehalt von jeweils weniger als 1 Gew.-% mit einer solchen Geschwindigkeit und in solchen Mengen eingetragen, daß, bis der Tiegel gefüllt ist, insgesamt ein CaC₂ : CaO-Gewichtsverhältnis von 43 : 57 vorliegt, was einem Überschuß von 14 Gew.-% CaO, bezogen auf den im CaC₂-Ca0-Kristallgemenge gewünschten CaO-Gehaft von 50 Gew.-%, entspricht. Dann wird abgekühlt, bis die Durchschnittstemperatur des dabei erstarrten Carbidblokkes etwa 400 °C beträgt, und der Block auf Größen kleiner als 150 mm vorgebrochen.

Die beim Vorbrechen anfallenden Anteile kleiner als 4 mm enthalten im wesentlichen das im Überschuß eingesetzte CaO, während das zurückbleibende Produkt mit Korngrößen größer als 4 mm ein Kristallgemenge von 50 Gew.-% CaC₂ und 50 Gew.-% CaO darstellt. 850 kg dieses CaC₂-CaO-Kristallge- menges werden mit 100 kg Kalkstein (Körnung kleiner 1 mm) und 50 kg Koksgrus (Körnung kleiner 3 mm) vermischt und unter Durchleiten von 1 500 m³/h Luft mit einem Feuchtigkeitsgehalt von 10 g/m³ (bei 15 °C) in einer Rotationsmühle mit einem Durchsatz von 500 kg/h bei 50 °C auf Korngrößen kleiner als 0,1 mm gemahlen. Die abgesiebte Kornfraktion kleiner als 4 mm wird zusammen mit frischem Kalk (CaO) wieder als Ausgangsprodukt eingesetzt. Das erhaltene Produkt enthält 2 Gew.-% chemisch gebundenes Wasser.

Durch Einblasen von 1 500 kg dieses Produktes in eine 300 t-Roheisenschmelze mit einem Schwefelgehalt von 0,03 Gew.-% bei Temperaturen von 1 400 °C wird der Schwefelgehalt der Eisenschmelze auf weniger als 0,005 Gew.-% gesenkt.

### Beispiel 2

Es wird wie im Beispiel 1 verfahren, mit den Änderungen, daß das CaO vor dem Eintragen auf eine Temperatur von etwa 1100 °C vorerhitzt und die Menge an CaO so erhöht wird, daß sich insgesamt im Tiegel ein CaO-Gehalt von 62,5 Gew.-% ergibt, was einem Überschuß von 4 Gew.-% entspricht, bezogen auf den im fertigen Endprodukt gewünschten Gehalt von 60 Gew.-% CaO.

1800 kg des erfindungsgemäß aufgearbeiteten und gemahlenen Produktes werden zur Entschwefelung einer 300 t-Stahlschmelze mit einem Schwefelgehalt von 0,02 Gew.-% bei 1 650 °C eingesetzt. Dabei wird der Schwefelgehalt der Schmelze auf weniger als 0,005 Gew.-% gesenkt.

### Beispiel 3

### a) Eine 300 t-Roheisenschmelze mit folgender Analyse (Gew.-%) :

4,5 % Kohlenstoff, 0,8 % Silizium, 0,7 % Mangan, 0,08 % Phosphor, 0,064 % Schwefel, Rest Eisen wurde nach dem Tauchlanzenverfahren mit dem erfindungsgemäßen Entschwefelungsgemisch aus Beispiel 1 in einer offenen Pfanne entschwefelt. Die Tauchtiefe der Lanze betrug 1,8 m. Die Einblasgeschwindigkeit betrug 100 kg/min. Der Gesamtverbrauch des Entschwefelungsgemisches betrug 4,5 kg/t, mit dem der Schwefelgehalt auf 0,009 Gew.-% gesenkt wurde. Das entspricht einem Entschwefelungsgrad von 86 %.

b) Bei einem Vergleichsversuch mit einem zum Stand der Technik gehörenden Gemisch, bestehend aus 85 Gew.-% technischem Carbid (78 Gew.-% CaC₂-Gehalt) und 15 Gew.-% CaC0₃ benötigte man mit der gleichen Tauchtiefe und Einblasgeschwindigkeit wie unter 3 a) 6,0 kg/t, um bei gleichem Schwefelausgangsgehalt denselben Entschwefelungsgrad zu erreichen.

Bei dem erfindungsgemäßen Entschwefelungsgemisch ergibt sich gegenüber dem bei diesem Vergleichsversuch benutzten bekannten Entschwefelungsgemisch eine Ersparnis von 25 %, bezogen auf die absolute Menge an Entschwefelungsgemisch, und eine Ersparnis von 45 %, bezogen auf den CaC₂-Anteil. Im selben Maß verkürzt sich auch die Behandlungszeit.

## Patentansprüche

1. Verfahren zur Herstellung eines Entschwefelungsmittels für Roheisen- und Stahlschmelzen auf der Basis eines Calciumoxid enthaltenden Calciumcarbides, wobei man in eine in üblicher Weise erzeugte Calciumcarbidschmelze, welche bereits einen Calciumoxidgehalt bis zu 45 Gew.-% aufweist, feinteiliges Calciumoxid einträgt, in einem Überschuß von 3 bis 15 Gew.-%, bezogen auf die im CaC₂-CaO-Kristallgemenge gewünschte Menge, dann die erhaltene Mischung unter Erstarren auf Temperaturen von 350 bis 450 °C abkühlt, bei diesen Temperaturen auf Korngrößen kleiner als 150 mm vorbricht und den dabei zwangsläufig anfallenden Kornanteil kleiner als 4 mm vom verbleibenden Produkt abtrennt, dadurch gekennzeichnet, daß man letzterem freien Kohlenstoff und Carbonat zumischt und das Gemisch in Gegenwart von Luft oder Stickstoff mit einem Feuchtigkeitsgehalt von 5 bis 20 g/m³ (bei 1,013 bar und 273,15 K) durch Brechen und Mahlen bei Temperaturen unterhalb 100 °C, vorzugsweise 10-50 °C, auf Korngrößen kleiner als 10 mm, vorzugsweise kleiner als 0,1 mm, zerkleinert.

2. Verfahren nach Anspruch 1, dadurch gekennzeichnet, daß das Entschwelungsmittel 1 bis 6 Gew.-%, vorzugsweise 2,5 bis 3,5 Gew.-%, von an Calciumoxid chemisch gebundenem Wasser Enthält.

3. Verfahren nach Anspruch 1 oder, dadurch gekennzeichnet, daß das Entschwefelungsmittel 0,5 bis 8 Gew.-% freien Kohlenstoff und 0,5 bis 20 Gew.-% Carbonate des Calciums, Magnesiums oder Natriums enthält.

## Claims

1. Process for making an agent for the desulfurization of crude iron and steel melts on the basis of calcium carbide containing calcium oxide, wherein finely divided calcium oxide in an excess of 3 to 15 weight%, based on the quantity desired in the CaC2/CaO-crystalline blend, is introduced into a calcium carbide melt prepared in customary manner which already has up to 45 weight% calcium oxide contained in it ; the mixture so obtained is cooled to temperatures of 350 to 450 °C to effect solidification and pre- crushed at these temperatures to particles with a size of less than 150 mm and particles with a size smaller than 4 mm which are invariably obtained are separated from the remaining product, which comprises admixing the latter with free carbon and carbonate, and comminuting the mixture in the presence of air or nitrogen with a moisture content of 5 to 20 g/m³ (at 1.013 bar and 273.15 K) by crushing and grinding at temperatures lower than 100°C, preferably 10-50 °C, to particles with a size of less than 10 mm, preferably smaller than 0.1 mm.

2. Process as claimed in claim 1, wherein the desulfurizing agent contains 1 to 6 weight%, preferably 2.5 to 3.5 weight%, water chemically combined with calcium oxide.

3. Process as claimed in claim 1 or 2, wherein the desulfurizing agent contains 0.5 to 8 weight% free carbon and 0.5 to weight% calcium, magnesium or sodium carbonate.

## Revendications

1. Procédé de préparation d'un agent de désulfuration pour bains de fonte brute et d'acier à base de carbure de calcium contenant de l'oxyde de calcium, dans lequel on introduit dans un mélange fondu de carbure de calcium préparé de manière habituelle et présentant déjà une teneur en oxyde de calcium allant jusqu'à 45% en poids, de fines particules d'oxyde de calcium en excès de 3-15% en poids, par rapport à la quantité recherchée pour le mélange cristallin CaC₂-CaO, on refroidit ensuite le mélange formé avec solidification à des températures de 350-450°C, on le concasse grossièrement à des températures en morceaux de dimensions inférieures à 150 mm et on sépare du produit restant la fraction granulométrique de moins de 4 mm qui se forme obligatoirement, caractérisé en ce que l'on mélange ce dernier avec du carbone libre et du carbonate et on fragmente le mélange en présence d'air ou d'azote d'une teneur en humidité de 5-20 g/m³ (sous 1,013 bar et à 273,15 K) par concassage et broyage à des températures inférieures à 100 °C, de préférence 10-50 °C, en particules de dimensions inférieures à 10 mm, de préférence inférieures à 0,1 mm.

2. Procédé selon la revendication 1, caractérisé en ce que l'agent de désulfuration contient 1-6% en poids, de préférence 2,5-3,5% en poids, d'eau chimiquement liée à l'oxyde de calcium.

3. Procédé selon la revendication 1 ou 2, caractérisé en ce que l'agent de désulfuration contient 0,5-8% en poids de carbone libre et 0,5-20% en poids de carbonate de calcium, de magnésium ou de sodium.
